# EUROPÄISCHE PATENTSCHRIFT

(11) **EP 2 175 042 B1**
(45) Veröffentlichungstag und Bekanntmachung des Hinweises auf die Patenterteilung: **04.03.2015**
(21) Anmeldenummer: 09011984.3
(22) Anmeldetag: 21.09.2009
(51) Int. Cl.: C22C 21/08, C22F 1/047

(54) **Korrosionsbeständiges Aluminiumstrangpressprofil und Verfahren zur Herstellung eines Strukturbauteils**
Corrosion-resistant aluminium extrusion profile and method for manufacturing a structure component
Profilé extrudé en aluminium résistant à la corrosion et procédé de fabrication d'un composant de structure

(30) Priorität: 22.09.2008 DE 102008048374
(43) Veröffentlichungstag der Anmeldung: 14.04.2010
(73) Patentinhaber: TRIMET Aluminium SE, 45356 Essen (DE); Martinrea Honsel Germany GmbH, 59872 Meschede (DE)
(72) Erfinder: Koch, Hubert, Dr., 46282 Dorsten (DE); Ehrke, Jana, Dipl.-Ing., 58239 Schwerte (DE); Rosefort, Marcel, Dr., 47051 Duisburg (DE); Bramhoff, Dieter, Dr., 46147 Oberhausen (DE); Gers, Horst, 59872 Meschede (DE); Schnapp, Dirk, 59929 Brilon (DE); Köhler, Thomas, Dipl.-Ing., 45357 Essen (DE)
(74) Vertreter: Flaccus, Rolf-Dieter

(56) Entgegenhaltungen:
- EP-A1- 1 808 240
- WO-A1-02/38821
- CA-C- 2 266 193
- JP-A- 11 181 539
- JP-A- 2000 282 162
- US-A- 3 104 189
- US-A- 5 223 050
- US-B1- 6 565 984
- COUPER, M. J. ET AL: "Effect of homogenization temperature and time on billet microstructure and extruded properties of alloy 6061" ALUMINIUM CAST HOUSE TECHNOLOGY, AUSTRALIAN ASIAN PACIFIC CONFERENCE, 7TH, HOBART, AUSTRALIA, SEPT. 23-26, 2001 , 287-296. EDITOR(S): WHITELEY, PETER R. PUBLISHER: MINERALS, METALS & MATERIALS SOCIETY, WARRENDALE, PA. CODEN: 69BVQJ, 2001, XP009128629
- PARSON, N. C. ET AL: "The effect of heat treatment on the microstructure and properties of 6000 series alloy extrusion ingots" LIGHT METALS (WARRENDALE, PA, UNITED STATES) 713-24 CODEN: LMPMDF; ISSN: 0147-0809, 1989, XP009128616
- CHOU C Y ET AL: "Effects of heat treatments on AA6061 aluminum alloy deformed by cross-channel extrusion" JOURNAL OF MATERIALS PROCESSING TECHNOLOGY, ELSEVIER, NL, Bd. 202, Nr. 1-3, 20. Juni 2008 (2008-06-20), Seiten 1-6, XP022639866 ISSN: 0924-0136 [gefunden am 2007-11-23]

## Beschreibung

Die Erfindung betrifft ein korrosionsbeständiges Aluminiumstrangpressprofil aus einer ALSiMg-Legierung, vorzugsweise ein Mehrkammerhohlprofil und Verfahren zur

Herstellung eines Strangpressprofils.

### Stand der Technik:

Die Festigkeit bei Aluminium-Knetlegierungen vom Typ AlMgSi (6xxxx-Legierungen) wird im Wesentlichen durch die Legierungsverfestigung eingestellt (D. Altenpohl: "Aluminium von innen betrachtet", Aluminium-Verlag). Dabei wirken Fremdatome oder Ausscheidungen wie Störstellen im Gitter des Al-Gefüges. Bei dem Legierungstyp AlMgSi ist es die intermetallische Verbindung Mg₂Si, die festigkeitssteigernd wirkt.

Viele der derzeit in Europa etablierten Al-Mg-Si-Knetlegierungen orientieren sich daher an der Mg₂Si-Gleichgewichtsphase, besitzen aber zusätzlich einen Si-Überschuss. Das frei verfügbare Si bewirkt durch die Mischkristallbildung eine weitere Festigkeitssteigerung. Diese ist mit einem Si-Überschuss effektiver als bei einem gleichgroßen Mg-Überschuss (F. Ostermann: "Anwendungstechnologie Aluminium", Springer-Verlag).

Ein Si-Überschuss erhöht jedoch die Abschreckempfindlichkeit der Legierung. Weiterhin neigen diese Legierungen zur Bildung von Korngrenzenausscheidungen, die die Duktilität negativ beeinflussen (F. Ostermann: "Anwendungstechnologie Aluminium", Springer-Verlag). Das Si/Mg-Verhältnis besitzt ferner einen Einfluss auf das Verformungsverhalten (J. Roysted et. al.: "AIMgSi-alloys with improved Crush Properties", Extrusion Technologie 2008, Orlando). Mit steigendem Si/Mg-Verhältnis bis 1,1 verbessert sich auch das Verformungsverhalten. Zugaben von Cu als Legierungselement erhöhen ebenfalls die Festigkeit, allerdings auf Kosten der

Duktilität (J. Roysted et. al.: "AIMgSi-alloys with improved Crush Properties", Extrusion Technologie 2008, Orlando).

CA 2 266 193 offenbart eine extrudierbare Aluminium-Legierung bestehend aus 0,60-0,84% Magnesium, 0,45 bis 0,58% Silizium, 0,15 bis 0,40% Kupfer, 0,04 bis 0,35% Chrom, oder 0,20 bis 0,80% Mangan und weniger als 0,25% Eisen, wo Si > = (Mg/1.73 + (Mn + Cr + Fe) /3 bis 0,04). Der Gehalt an Magnesium wurde auf das mögliche Mindestmaß reduziert.

M. J. Couper et al. untersuchten in 'Effect of Homogenisation Temperature and Time on Billet Microstructure and Extruded Properties of Alloy 6061' die Effekte unterschiedlicher Homogenisierungsverfahren an der Aluminiumlegierung 6061. Im Rahmen dieser Untersuchungen werden unter anderem die Härte und die Mikrostruktur untersucht.

N.C. Parson et al. untersuchten in The Effect of Heat Treatment on the Microstructure and Properties of 6000 Series Alloy Extrusion Ingots' mikrostrukturelle Veränderungen von Aluminiumlegierungen der Serie 6000 bei unterschiedlichen Homogenisierungsparametern.

JP 11181539 offenbart eine Al-Mg-Si-Cu-Legierung, welche frei von einer umkristallisierten Struktur in der Oberflächenschicht ist. Die Aluminiumlegierung setzt sich aus 0,8-1,2 Gew.% Mg, 0,4 bis 0,8 Gew.% Si, 0,15 bis 0,4 Gew.% Cu, Al und weiteren Stoffen zusammen.

JP 2000282162 offenbart Al-Legierungen der Serie 6000 mit hohem Korrosionsschutz auch in einem aggressiven Umfeld von Cl-Ionen. Die Legierung enthält 0,4 bis 1,2 Gew.% Mg, 0,3 bis 1,4 Gew.% Si, Al, und die durchschnittliche Korngröße in der Oberflächenschicht ist <= 300 µm. Aufgabe der vorliegenden Erfindung war es, ein Strangpressprofil zu erzeugen, mit dem zumindest die bisher bekannten Verformungs- und Korrosionseigenschaften erreicht werden, jedoch bei höheren Festigkeitseigenschaften und zwar Rp 0,2 > 280 MPa, Rm ≥ 300 MPa und A ≥ 10%.

Die Aufgabe wird erfindungsgemäß gelöst durch ein Strangpressprofil aus der Aluminiumlegierung:
- Si: 0,30 - 0,60%
- Mg: 0,8-1,2%
- Mn: 0,05-0,10%
- Fe: 0,1-0,3%
- Cu: 0,1-0,3%
- Ti: 0,01 - 0,12%

Rest Reinaluminium mit den üblichen Verunreinigungen, dem wahlweise ein Gehalt an Cr 0,01-0,12% zugesetzt werden kann.

Das erfindungsgemäße Strangpressprofil weist ferner eine Gefügestruktur mit eingeformten intermetallischen Phasen des Typs alpha-AlFeSi, beta-AlFeSi, Al15FeMn3Si2, Mg2Si, theta-AlCu auf, wobei die Partikel aus intermetallischen Phasen globulitisch geformt sind und einen Durchmesser ≤ 1 µm aufweisen.

Vorzugsweise beträgt der H₂-Gehalt der Schmelze <=0,15ccm/100gr. Al. Der H₂-Gehalt der Schmelze wird in üblicher Weise durch Chlorieren, durch Stickstoff- oder Argon-Spülbehandlung eingestellt.

Die Legierung zeichnet sich durch einen Mg-Überschuss aus, wobei das bevorzugte Gew-Verhältnis von Magnesium zu Silizium in der Legierungszusammensetzung im Bereich von 1 bis 2 bei einem Legierungsgehalt von Si 0,30 - 0,60% liegt.

Neuere Untersuchungen zeigen, dass mit einem Mg/Si-Verhältnis von nahezu 1 gute Festigkeitsergebnisse erzielt werden können, wobei eine Steigerung der Produktivität dieser Legierungen z.B. durch höhere Pressgeschwindigkeit, niedrigerem Anpressdruck und besserer Oberflächenqualität besonders herausgestellt wird (Comalco Aluminium Ltd.: "6xxx series aluminium alloys", EP 1 840 234 A1).

Allerdings lassen sich die Verformungseigenschaften und die Duktivität wesentlich verbessern, wenn die Gehalte an Mn, Fe, Cu sowie ggf. Ti und Cr deutlich eingeschränkt werden (siehe Anspruch 1).

Es wurde beobachtet, dass Zusätze von Mn und Cr während der Homogenisierung Dispersoide bilden, die eine Rekristallisation des Gefüges verhindern können. Diese Dispersoide verringern die lokalen Spannungen im Gefüge und erhöhen dabei die Duktilität. Der optimale Gehalt für Mn liegt dabei zwischen 0,05 und 0,10 und bei Cr zwischen 0,01 und 0,12 %.

Titan erhöht auch die Duktilität, wobei der Gehalt zwischen 0,01 - 0,12 % liegt.

Die Legierung wird im Stranggussverfahren vergossen und anschließend homogenisiert im Temperaturbereich zwischen 450 und 600°C in 1-10h. Das Strangpressprofil wird einer sofortigen Wärmebehandlung im Temperaturbereich 160-250°C für 20-1800min unterzogen.

Im Folgenden wird die Erfindung anhand mehrerer Ausführungsbeispiele näher erläutert.

Es zeigen:

| | |
|---|---|
| Tabelle 1: | Wärmebehandlung und technologische Eigenschaften bei vier Legierungstypen nach der Erfindung und zwei Vergleichslegierungen |
| Tabelle 2: | Legierungszusammensetzung der erfindungsgemäßen Legierungen und der Vergleichslegierungen in Gew. % |
| Bild 1: | Gefügeaufnahme eines erfindungsgemäß hergestellten Strukturbauteils |
| Bild 2: | Gefügeaufnahme eines Strukturbauteils nach dem Stand der Technik |
| Bild 3: | Profilquerschnitt des untersuchten Strukturbauteils |

Es wurden sechs verschiedene Hohlprofile (Versuchsnummer I bis VI) mit den in Tabelle 1 angegebenen Homogenisierungsbedingungen durch Strangpressen hergestellt und anschließend wärmebehandelt.

Die technologischen Eigenschaften wurden an Probenstäben gemessen und in Tabelle 1 aufgelistet.

Die erfindungsgemäßen Hohlprofile (Versuchsnummern III, IV, V und VI) zeigten gute Verformungs- und Korrosionseigenschaften bei erhöhter Festigkeit und akzeptablen Dehnungswerten.

Die besonderen Eigenschaften beruhen darauf, dass während der Wärmebehandlung die intermetallischen Phasen des Typs Mg₂Si, Al₃Fe, Al₂Cu eingeformt wurden, so dass globulitisch geformte Partikel ≤ 1µ in gleichmäßiger Verteilung vorlagen. Dies zeigt die Gefügeaufnahme Bild 1 für ein erfindungsgemäß hergestelltes Hohlprofil der Legierung V1 gemäß Tabelle 2.

Im Vergleich dazu wurde ein Hohlprofil nach dem Stand der Technik hergestellt, wobei die Legierung B1 einen Mg-Unterschuss aufwies. Die genaue Zusammensetzung der Legierungsbeispiele ist Tabelle 2 zu entnehmen.

Das nach dem Stand der Technik durch Wärmebehandlung auf den Zustand T6 hergestellte Hohlprofil mit Mg-Unterschuss nach Versuchsnummer I zeigt ein deutlich schlechteres Verformungsverhalten. Die Ursache hierfür liegt in den nadelförmigen bis plattenförmigen Strukturen der intermetallischen Verbindungen, wie die Gefügeaufnahme Bild 2 erkennen lässt.

Zusammenfassend lässt sich feststellen, dass nur durch die Kombination der erfindungsgemäßen Legierungsvarianten V1 - V4 mit den Verfahrensmaßnahmen gemäß Patentanspruch 4, die Lösung der vorliegenden Aufgabenstellung möglich ist. Wie die Versuchsauswertung zeigt, ist es gelungen, die Zugfestigkeiten oberhalb von 300 MPa einzustellen. Dies ist in erster Linie durch entsprechende Gehalte an den Legierungselementen Si, Mg und Cu zu erklären. Mit steigendem Si- und Mg-Gehalt verschlechtert sich das Verformungsverhalten. Durch die Zugabe von Cu und der Temperaturführung während des Fertigungsprozesses konnte gutes Stauchverhalten des Materials beibehalten werden.

**Tabelle 1: Wärmebehandlung und technologische Eigenschaften**

| **Hohlprofil Versuchs Nr.** | **Legierung** | **HO** | **Wärmebehandlung** | **Rm* [MPa]** | **Rp0,2 [MPa]** | **A [%]** | **Stauchverhalten**** | **Korrosionsverhalten***** |
|---|---|---|---|---|---|---|---|---|
| I | B1 | **** | **** | 260 | 220 | 11 | 10 | i.O. |
| II | C1 | 580°C/3h | 190°C/340min | 280 | 270 | 14 | 10 | i.O. |
| III | Leg. V1 | 580°C/3h | 160°C/1700min | 318 | 286 | 14 | 6 | i.O. |
| IV | Leg. V2 | 560°C/10h | 160°C/1700min | 322 | 290 | 16 | 6 | i.O. |
| V | Leg. V3 | 580°C/3h | 240°C/190min | 320 | 290 | 12 | 9 | i.O. |
| VI | Leg. V4 | 560°C/10h | 240°C/190min | 310 | 305 | 10 | 9 | i.O. |

| | | | | | | | | |
|---|---|---|---|---|---|---|---|---|
| * Technologische Eigenschaften gemessen an Probenstäben entnommen aus Mehrkammerhohlprofilen gemäß Bild 4. ** Bewertung 1 bis 10 des Stauchverhaltens nach J. Roysted et. al.: "AlMgSi-alloys with improved Crush Properties", Extrusion Technologie 2008, Orlando. 1 : starke Rissbildung, Abfallen einzelner Profilteile 10: keine Risse, keine Orangenhaut *** Korrosionstest analog zu DIN 50 905 (Prüfvorschrift nach Fa.Honsel) **** wärmebehandelt auf den Zustand T6 | | | | | | | | |

**Tabelle 2: Legierungszusammensetzung in Gew.%**

| | Si | Mg | Mn | Fe | Cu | Ti | Cr |
|---|---|---|---|---|---|---|---|
| B1 | 0,57 | 0,39 | 0,15 | 0,20 | - | 0,01 | - |
| C1 | 0,48 | 0,47 | 0,03 | 0,19 | 0,20 | 0,013 | - |
| Leg. V1 | 0,41 | 0,86 | 0,07 | 0,22 | 0,16 | 0,016 | 0,015 |
| Leg. V2 | 0,48 | 0,81 | 0,06 | 0,27 | 0,22 | 0,015 | - |
| Leg. V3 | 0,51 | 0,85 | 0,09 | 0,12 | 0,18 | 0,014 | - |
| Leg. V4 | 0,45 | 0,84 | 0,07 | 0,21 | 0,24 | 0,06 | - |

Überraschender Weise zeigten die nach dem erfindungsgemäßen Verfahren hergestellten Strukturbauteile eine Verbesserung der Kerbschlagzähigkeit. Dies wurde insbesondere an den Legierungen der Versuchs-Nr. V und VI festgestellt, deren Ergebnisse bei den Kerbschlagversuchen um mehr als 10% über den Vergleichswerten der Versuche III. und IV. und um mehr als 20% über den Werten der Versuche I. und II. lagen.

## Patentansprüche

1. Korrosionsbeständiges Strangpressprofil aus einer AlSiMg-Legierung, vorzugsweise Mehrkammerhohlprofil, **gekennzeichnet durch** folgende Legierungszusammensetzung in Gew.%
Si 0,30 - 0,60%
Mg 0,8 - 1,2%
Mn 0,05 - 0,10%
Fe 0,1 - 0,3%
Cu 0,1 - 0,3%
sowie
Ti 0,01 - 0,12% und wahlweise
Cr 0,01 - 0,12%;
Rest Reinaluminium mit den herstellungsbedingten Verunreinigungen;
wobei das Strangpressprofil ferner eine Gefügestruktur mit eingeformten intermetallischen Phasen des Typs alpha-AlFeSi, beta-AlFeSi, Al15FeMn₃Si₂, Mg₂Si, theta-AlCu aufweist, und wobei die Partikel aus intermetallischen Phasen globulitisch geformt sind und einen Durchmesser ≤ 1µm aufweisen.

2. Strangpressprofil nach Anspruch 1, **gekennzeichnet durch**
Si 0,40- 0,60%
Mg 0,82 - 0,90%
Cu 0,15 - 0,25%.

3. Strangpressprofil nach einem der vorhergehenden Ansprüche, **dadurch gekennzeichnet, dass** das Gew.-Verhältnis von Magnesium zu Silizium in der Legierungszusammensetzung im Bereich von 1 bis 2 liegt.

4. Verfahren zur Herstellung eines Strangpressprofils gemäß einem der vorhergehenden Ansprüche durch Stranggießen, Homogenisierung und einer dem Strangpressen unmittelbar anschließenden Wärmebehandlung, **dadurch gekennzeichnet, dass** eine Legierung gemäß der vorhergehenden Ansprüche erzeugt wird und die Homogenisierung zwischen 450°C und 600°C für 1 bis 10 Stunden durchgeführt wird und dann unmittelbar nach dem Strangpressen eine Wärmebehandlung im Bereich von 160°C bis 260°C für 20 bis 1800 Minuten erfolgt.

5. Verfahren nach Anspruch 4, **dadurch gekennzeichnet, dass** die Wärmebehandlung nach dem Strangpressen bei einer Temperatur von 180°C bis 250°C für 100 bis 1000 Minuten erfolgt.

6. Verfahren nach Anspruch 4 oder 5, **dadurch gekennzeichnet, dass** vor dem Stranggießen die Schmelze einen H₂-Gehalt < 0,15 ccm/100gr. Al aufweist.

## Claims

1. Corrosion-resistant extruded section of an AlSiMg alloy, preferably a multi-chamber hollow section, **characterized by** the following alloy composition, in % by weight
Si 0.30 - 0,60%
Mg 0.8 - 1.2%
Mn 0.05 - 0.10%
Fe 0.1 - 0.3%
Cu 0.1 - 0.3%
and
Ti 0.01 - 0.12% and, optionally,
Cr 0.01 - 0.12%;
balance pure aluminium containing the impurities conditional to manufacturing;
the said extruded section furthermore having a microstructure with globulized intermetallic phases of the alpha-AlFeSi, beta-AlFeSi, Al15FeMn₃Si₂, Mg₂Si, theta-AlCu type, and the particles of the intermetallic phases having a globulitic shape and a cross-section of ≤1 µm.

2. The extruded section according to claim 1, **characterized by**
Si 0.40 - 0,60%
Mg 0.82 - 0.90%
Cu 0.15 - 0.25%.

3. The extruded section according to any one of the preceding claims, **characterized in that** the weight ratio of magnesium to silicon in the alloy composition is in the range from 1 to 2.

4. Method for producing an extruded section according to any one of the preceding claims by continuous casting, homogenising and a heat treatment immediately following the extrusion, **characterised in that** an alloy according to the preceding claims is produced, and the homogenisation is performed between 450 °C and 600 °C for 1 to 10 hours, and that then, immediately following the extrusion, a heat treatment in the range from 160 °C to 260 °C is carried out for 20 to 1800 minutes.

5. The method according to claim 4, **characterized in that** the heat treatment which follows the extrusion is carried out at a temperature of 180 °C to 250 °C for 100 to 1000 minutes.

6. The method according to claim 4 or 5, **characterized in that**, prior to extrusion, the melt has an H₂ content of <0.15 cm³/100 g Al.

## Revendications

1. Profilé résistant à la corrosion qui est obtenu par filage à partir d'un alliage AlSiMg, s'agissant préférentiellement d'un profilé creux à plusieurs chambres, **caractérisé par** la composition d'alliage suivant en % en poids :
Si 0,30 - 0,60 %
Mg 0,8 - 1,2 %
Mn 0,05 - 0,10 %
Fe 0,1 - 0,3 %
Cu 0,1 - 0,3 %
ainsi que
Ti 0,01 - 0,12 % et, optionnellement,
Cr 0,01 - 0,12 %;
le reste étant de l'aluminium pur et des impuretés résultant de la fabrication ; ledit profilé obtenu par filage présentant en outre une microstructure avec des phases intermétalliques globulisées de type alpha-AlFeSi, beta-AlFeSi, Al15FeMn₃Si₂, Mg₂Si, theta-AlCu,
et les particules constituées de phases intermétalliques présentant une forme équiaxe et un diamètre ≤ 1 µm.

2. Profilé obtenu par filage selon la revendication 1, **caractérisé par**
Si 0,40 - 0,60 %
Mg 0,82 - 0,90 %
Cu 0,15 - 0,25 %.

3. Profilé obtenu par filage selon l'une des revendications précédentes, **caractérisé en ce que**, dans la composition d'alliage, le rapport pondéral entre le magnésium et le silicium est compris entre 1 et 2.

4. Procédé de fabrication d'un profilé obtenu par filage selon l'une des revendications précédentes, en mettant en oeuvre une coulée continue, une homogénéisation et, immédiatement après ledit filage, un traitement thermique, **caractérisé en ce que** l'on réalise un alliage selon les revendications précédentes et l'on met en oeuvre ladite homogénéisation pendant 1 à 10 heures entre 450 °C et 600 °C, puis l'on procède, immédiatement après le filage, à un traitement thermique mis en oeuvre pendant 20 à 1800 minutes dans une fourchette allant de 160 °C à 260 °C.

5. Procédé selon la revendication 4, **caractérisé en ce que**, après ledit filage, le traitement thermique est mis en oeuvre pendant 100 à 1000 minutes à une température comprise entre 180 °C et 250 °C.

6. Procédé selon la revendication 4 ou 5, **caractérisé en ce que**; préalablement à la coulée continue, la matière en fusion présente une teneur en H₂ < 0,15 cm³/100 g d'Al.
